# EUROPÄISCHE PATENTSCHRIFT

(11) **EP 0 049 488 B1**
(45) Veröffentlichungstag und Bekanntmachung des Hinweises auf die Patenterteilung: **20.02.1985**
(21) Anmeldenummer: 81107820.3
(22) Anmeldetag: 01.10.1981
(51) Int. Cl.: C21D 1/76, C21D 3/04

(54) **Verfahren und Vorrichtung zum entkohlenden oder kohlungsneutralen Glühen von Metallteilen**
Method of and apparatus for decarburizing or neutrally annealing metal workpieces
Procédé et dispositif pour le recuit décarburant ou neutre de pièces métalliques

(30) Priorität: 04.10.1980 DE 3037643
(43) Veröffentlichungstag der Anmeldung: 14.04.1982
(73) Patentinhaber: Linde Aktiengesellschaft, 65189 Wiesbaden (DE)
(72) Erfinder: Strigl, Reinhard, D-8000 München 50 (DE)
(74) Vertreter: Schaefer, Gerhard, Dr.

## Beschreibung

Die Erfindung betrifft ein Verfahren und eine Vorrichtung zum entkohlenden oder kohlungsneutralen Glühen von Metallteilen, wobei die Metallteile in einem Ofen hohen Temperaturen ausgesetzt werden und in den Ofen ein Inertgas sowie eine organische Flüssigkeit, die sich bei hohen Temperaturen im wesentlichen in Kohlenmonoxid und Wasserstoff zersetzt, eingeleitet werden.

Das Glühen findet bei Temperaturen von ca. 650 bis 1 050 °C statt, wobei die durch das eingeleitete Gas gebildete Ofenatmosphäre dem Glühgut Kohlenstoff entzieht bzw. ein Entkohlen oder Aufkohlen verhindert. Zum nichtaufkohlenden Glühen von Metallteilen werden herkömmlicherweise Gasgemische eingesetzt, die durch Teilverbrennung eines Brenngases (Erdgas, Propan) in einem Gasgenerator gewonnen werden (siehe Gas Wärme International, Band 27, 1978, Heft 9, Seiten 463 bis 468). Der Anteil von Kohlenmonoxid, Wasserstoff, Kohlendioxid, Methan und Stickstoff am Gasgemisch ist unter anderem abhängig von Ausgangsbrennstoff und dem Gasgemisch-Herstellungsverfahren. Für ein bestimmtes Herstellungsverfahren sind aufgrund des nur wenig variablen Verbrennungsverhältnisses auch die Anteile der einzelnen Gase am Gasgemisch nur in engen Grenzen einstellbar. Die Zusammensetzung des in den Ofen einzuleitenden Gasgemisches ist daher den unterschiedlichen Ofenbedingungen, die für die einzelnen Glühverfahren erforderlich sind, mit Hilfe der bekannten Verfahren nicht in zufriedenstellender Weise anzupassen. Außerdem ist die im Gasgenerator pro Zeiteinheit hergestellte Gasmenge nur zwischen 60% und 100 % der maximalen Generatorleistung regelbar. Dies führt zu einem hohen Brennstoff- bzw. Gasverbrauch, da überschüssiges Gas abgefackelt werden muß.

Durch die FR-A-2 450 878 ist eine Vorrichtung zur Erzeugung einer Gasatmosphäre beschrieben. Dabei wird die Gasatmosphäre ausschließlich aus einem inerten Gas und einem Alkohol gebildet. Sowohl der Alkohol als auch das inerte Gas werden unter Druck in den Ofen geleitet.

Weiterhin ist es bekannt, angefeuchtetes Ammoniak-Spaltgas oder angefeuchtete Stickstoff-Wasserstoff-Gemische mit einem festen Stickstoff-Wasserstoff-Volumenverhältnis als Gasgemisch zum Glühen von Metallteilen einzusetzen. Stickstoff-Wasserstoff-Gemische sind jedoch teuer, so daß ihre Verwendung bisher nur gerechtfertigt war, wenn hohe Qualitätsansprüche an die geglühten Metallteile gestellt wurden, die mit den in einem Gasgenerator hergestellten Gasgemischen nicht zu erreichen waren.

Der Erfindung liegt daher die Aufgabe zugrunde, ein Verfahren anzugeben, mit dem auf wirtschaftliche Weise ein in seiner Zusammensetzung an unterschiedliche Glühverfahren anpaßbares Gasgemisch bereitgestellt werden kann.

Diese Aufgabe wird erfindungsgemäß dadurch gelöst, daß die organische Flüssigkeit von einem sauerstoffhaltigen Gas über einen Injektor angesaugt und versprüht wird, der gebildete Strahl von einem im wesentlichen parallel zu diesem strömenden und diesen mantelförmig einhüllenden inerten Gas umgeben und in den Ofen eingeleitet wird.

Erfindungsgemäß wird eine organische Flüssigkeit in Form feiner Tröpfchen in den Ofen eingeleitet. Unter den im Ofen herrschenden hohen Temperaturen spaltet sich diese in Kohlenmonoxid und Wasserstoff. Diese Gase setzen sich teilweise oder ganz mit dem Sauerstoff des sauerstoffhaltigen Gases, das zum Versprühen der organischen Flüssigkeit dient, in Kohlendioxid und Wasser um. Im Ofenraum stellt sich somit eine aus Kohlenmonoxid, Wasserstoff, Kohlendioxid, Wasser sowie dem inerten Mantelgas bestehende Gasatmosphäre ein. Da die organische Flüssigkeit, das sauerstoffhaltige Gas sowie das inerte Gas aus eigenen Vorratsspeichern entnommen und der Fluß dieser Fluide daher leicht geregelt werden kann, sind die Anteile der einzelnen Komponenten an der Gasatmosphäre im Ofenraum innerhalb weiter Grenzen einstellbar, so daß die Gasatmosphäre den gewünschten Ofenbedingungen - insbesondere hinsichtlich des Taupunktes und des Kohlendioxidgehaltes - optimal angepaßt werden kann.

Ein wesentlicher Vorteil des erfindungsgemäßen Verfahrens besteht darin, daß es keine Gasgeneratoren erfordert. Neben Investitionskosten für den Gasgenerator entfallen ebenso die Kosten für eine Waschvorrichtung bzw. für eine Reinigungssäule sowie die Gasverluste, die sich bisher bei einer Wäsche des im Gasgenerator hergestellten Gasgemisches einstellten. Erfindungsgemäß bildet sich die Ofenatmosphäre erst nach bzw. beim Einleiten des Gasgemisches in den Ofen. Da das Gas mithin in statu nascendi mit dem Glühgut reagiert, ist die Reaktivität der Ofenatmosphäre daher wesentlich höher, als beispielsweise die eines im Gasgenerator erzeugten und anschließend gereinigten Gasgemisches. Aus diesem Grund läßt sich beim erfindungsgemäßen Verfahren Gas einsparen. Außerdem bedingt dieser Sachverhalt eine Verkürzung der Glühzeit.

Organische Flüssigkeiten, die sich beim Einleiten in den erhitzten Ofen in Kohlenmonoxid und Wasserstoff spalten, sind beispielsweise Alkohole. Diese eignen sich daher beim erfindungsgemäßen Verfahren besonders. Wegen der Verfügbarkeit und der geringen Herstellungskosten findet Methanol beim erfindungsgemäßen Verfahren bevorzugt Anwendung.

Als sauerstoffhaltiges Gas werden mit Vorteil reiner Sauerstoff oder Sauerstoff-Stickstoff-Gemisch eingesetzt. Auch komprimierte Luft hat sich als für den erfindungsgemäßen Zweck völlig ausreichend erwiesen. Bei der Verwendung dieser Gase bzw. Gasgemische erübrigt sich zudem eine Anfeuchtung des in den Ofen einzuleitenden Gasgemisches.

Da die Menge des Inertgases, das den im Injektor gebildeten Strahl einhüllt, frei regelbar ist, kann in einer vorteilhaften Ausgestaltung des Erfindungsgedankens über die Menge des als Mantelgas dienenden inerten Gases ein bestimmter Ofendruck aufrechterhalten und ein gewünschter Taupunkt eingestellt werden.

In einer zur Durchführung des erfindungsgemäßen Verfahrens geeigneten Vorrichtung mündet in den Often eine aus koaxialen Rohren bestehende Zugabevorrichtung, wobei in das Innenrohr eine Leitung für eine organische Flüssigkeit mündet und in das Außenrohr eine Leitung für ein Inertgas mündet. Bei einer derartigen Vorrichtung mündet mit Vorteil die Leitung für eine organische Flüssigkeit über eine Mischvorrichtung in das Innenrohr, über die außerdem eine Leitung für ein sauerstoffhaltiges Gas in das Innenrohr mündet.

Zusammenfassend läßt sich feststellen, daß mit dem erfindungsgemäßen Verfahren ein in seiner Zusammensetzung variierbares und den gewünschten Bedingungen innerhalb des Ofens in Bezug auf Entkohlungs- und Redoxwirkung anpaßbares Gasgemisch bereitgestellt werden kann, das zudem wesentlich wirtschaftlicher einzusetzen und billiger ist, als beispielsweise Formiergas oder Ammoniak-Spaltgas.

Im folgenden soll anhand einer schematischen Skizze ein Ausführungsbeispiel einer erfindungsgemäßen Vorrichtung beschrieben und das Verfahren erläutert werden.

In einen Ofen 1, von dem in der Zeichnung lediglich ein Teil der Ofenwand dargestellt ist, mündet ein Rohr 10. Über ein T-Stück 5, einen Flansch 6, sowie einen Stopfbuchsenkopf 7 mit Dichtung 8 und Überwurfmutter 9 ist ein Injektor 2 an Rohr 10 angeschlossen. Der Injektor 2 ragt koaxial und mit Abstand zur Rohrwand etwa bis zur Höhe der Innenwand des Ofens 1 in Rohr 10 hinein.

An das T-Stück ist ein weiteres Rohr 11 angeflanscht. Der Injektor 2 besitzt zwei Eingänge 3 und 4. Über Eingang 3 wird der Injektor über eine nicht dargestellte Leitung in regelbarer Weise mit dem sauerstoffhaltigen Gas gespeist. Im Ausführungsbeispiel soll das sauerstoffhaltige Gas komprimierte Luft sein. Die Luft tritt mit hoher Geschwindigkeit in eine Mischdüse und saugt dabei über Eingang 4 und eine ebenfalls nicht dargestellte Leitung Methanol an. Das nebelförmige Gemisch aus Luft und feinen Methanoltröpfchen strömt innerhalb des Injektors 2 mit hoher Geschwindigkeit zum Ofenraum 1 und tritt strahlförmig in diesen ein. Vor dem Eintritt in den Ofen wird der Strahl von einem inerten Gas, im Ausführungsbeispiel Stickstoff, mantelförmig umgeben. Der Stickstoff wird über Rohr 11 und T-Stück 5 in Rohr 10 eingeleitet. Die erfindungsgemäße Vorrichtung ist unmittelbar an den Wärmebehandlungsofen angeschlossen. Wie der Methanolfluß zur Injektordüse und der zur Verdüsung dienende Luftstrom ist auch der Stickstoff-Mantelgasstrom, der die Injektordüse 12 umspült, im Durchsatz regelbar. Damit kann die Reaktionsgaszusammensetzung in ihrem Kohlenmonoxid-, Kohlendioxid-, Wasserstoff-, Wasser- und Stickstoffgehalt den gewünschten Ofenbedingungen angepaßt werden.

Grundsätzlich ist es auch möglich, eine Zweistoffdüse konzentrisch in einem Einleitungsrohr anzubringen, durch das der Stickstoff geleitet wird. Die Zweistoffdüse wird mit Methanol und mit Preßluft, Stickstoff-Sauerstoff-Gemischen usw. als Zerstäubungsgas beschickt.

### Beispiel

Zum entkohlenden Glühen von Elektroblechen werden beispielsweise pro Zeiteinheit 1,5 m³ Preßluft in einen Glühofen eingeleitet, wobei über den Injektor 2,5 I Methanol angesaugt und versprüht werden. Dem so gebildeten Strahl wird Stickstoff als Mantelgas in einer Menge von 21 m³ zugegeben. Im Ofen stellt sich bei einem Druck von 10 mm WS eine Atmosphäre ein, die zu etwa 2 Vol.% Kohlenmonoxid, zu 3 Vol.% aus Kohlendioxid, zu 7 Vol.% aus Wasserstoff, zu 2 Vol.% aus Wasser und zu 86 Vol.% aus Stickstoff besteht. Die Glühzeit beträgt etwa 20 Minuten, der Taupunkt hat einen Wert von + 20 °C.

Zum kohlungsneutralen Glühen werden z. B. 10 m³ N₂ mit 3 % 0₂, 8 I Methanol, 6 m³ Stickstoff in den Glühofen eingeleitet. Die Ofenatmosphäre setzt sich etwa wie folgt zusammen :

Die Glühzeit beträgt 35 min.

Das erfindungsgemäße Verfahren eignet sich besonders zum entkohlenden Glühen von Elektroblechen. Es ist aber auch mit Vorteil zum Blankglühen von Stahlblechen, Kupfer, Bronzehalbzeug sowie zum oxidierenden Glühen von Edelstählen einsetzbar.

## Patentansprüche

1. Verfahren zum entkohlenden oder kohlungsneutralen Glühen von Metallteilen, wobei die Metallteile in einem Ofen hohen Temperaturen ausgesetzt werden und in den Ofen ein Inertgas sowie eine organische Flüssigkeit, die sich bei hohen Temperaturen im wesentlichen in Kohlenmonoxid und Wasserstoff zersetzt, eingeleitet werden, dadurch gekennzeichnet, daß die organische Flüssigkeit von einem sauerstoffhaltigen Gas über einen Injektor angesaugt und versprüht wird, der gebildete Strahl von einem im wesentlichen parallel zu diesem strömenden und diesen mantelförmig einhüllenden inerten Gas umgeben und in den Ofen eingeleitet wird.

2. Verfahren nach Anspruch 1, dadurch gekennzeichnet, daß die organische Flüssigkeit ein Alkohol, vorzugsweise Methanol ist.

3. Verfahren nach einem der Ansprüche 1 oder 2, dadurch gekennzeichnet, daß das sauerstoffhaltige Gas Luft, ein Gemisch aus Sauerstoff und Stickstoff oder reiner Sauerstoff ist.

4. Verfahren nach einem der Ansprüche 1 bis 3, dadurch gekennzeichnet, daß das inerte Gas Stickstoff ist.

5. Verfahren nach einem der Ansprüche 1 bis 4, dadurch gekennzeichnet, daß Druck und Taupunkt der sich im Ofen einstellenden Gasatmosphäre durch Regelung der Menge des inerten Gases eingestellt werden.

6. Vorrichtung zur Durchführung des Verfahrens nach Anspruch 1 mit einer in den Ofen mündenden aus koaxialen Rohren bestehenden Zugabevorrichtung, wobei in das Innenrohr eine Leitung für eine organische Flüssigkeit mündet und in das Außenrohr eine Leitung für ein Inertgas mündet, dadurch gekennzeichnet, daß die Leitung für eine organische Flüssigkeit über eine Mischvorrichtung in das Innenrohr mündet und daß über die Mischvorrichtung außerdem eine Leitung für die Zufuhr eines sauerstoffhaltigen Gases in das Innenrohr mündet.

## Claims

1. A method for decarburizing or neutrally annealing metal workpieces, in which the metal workpieces are subjected to high temperatures in a furnace and both an inert gas and an organic liquid, which at high temperatures is decomposed essentially into carbon monoxide and hydrogen, are introduced into the furnace, characterised in that the organic liquid is sucked in and sprayed by an oxygen-containing gas through an injector, the jet formed is surrounded by an inert gas, which essentially flows parallel to the jet and surrounds the latter in the form of a jacket, and is introduced into the furnace.

2. A method as claimed in Claim 1, characterised in that the organic liquid is an alcohol, in particular, methanol.

3. A method as claimed in one of Claims 1 or 2, characterised in that the oxygen-containing gas is air, a mixture of oxygen and nitrogen, or pure oxygen.

4. A method as claimed in one of Claims 1 to 3, characterised in that the inert gas is nitrogen.

5. A method as claimed in one of Claims 1 to 4, characterised in that the pressure and dew point of the gas atmosphere which is present in the furnace are adjusted by controlling the amount of inert gas.

6. Apparatus for carrying out the method as claimed in Claim 1 comprising addition means consisting of coaxial pipes and opening into the furnace, a supply line for an organic liquid opening into the inner pipe and a supply line for an inert gas opening into the outer pipe, characterised in that the supply line for an organic liquid opens into the inner pipe through a mixing device ; and that, moreover, a supply line for the supply of an oxygen-containing gas opens into the inner pipe through the mixing device.

## Revendications

1. Procédé pour un recuit de décarburation ou de neutralisation de carburation de pièces métalliques, les pièces métalliques étant soumises dans un four à des températures élevées et un gaz inerte ainsi qu'un liquide organique, qui se décomposent essentiellement en oxyde de carbone et en hydrogène à des températures élevées, étant introduits dans le four, caractérisé en ce que le liquide organique est aspiré par un gaz contenant de l'oxygène par l'intermédiaire d'un injecteur et est pulvérisé, et en ce que le jet ainsi formé est entouré par un gaz inerte s'écoulant de façon sensiblement parallèle à celui-ci et l'enfermant en forme d'enveloppe et est introduit dans le four.

2. Procédé selon la revendication 1, caractérisé en ce que le liquide organique est un alcool, de préférence du méthanol.

3. Procédé selon une des revendications 1 ou 2, caractérisé en ce que le gaz contenant de l'oxygène est de l'air, un mélange d'oxygène et d'azote ou de l'oxygène pur.

4. Procédé selon une des revendications 1 à 3, caractérisé en ce que le gaz inerte est de l'azote.

5. Procédé selon une des revendications 1 à 4, caractérisé en ce que la pression et le point de rosée de l'atmosphère gazeuse s'établissant dans le four sont réglés par régulation de la quantité de gaz inerte.

6. Dispositif pour la mise en oeuvre du procédé selon la revendication 1, comportant un dispositif d'addition se composant de tubes coaxiaux et débouchant dans le four, un conduit pour un liquide organique débouchant dans le tube intérieur tandis qu'un conduit pour un gaz inerte débouche dans le tube extérieur, caractérisé en ce que le conduit pour un liquide organique débouche par l'intermédiaire d'un dispositif mélangeur dans le tube intérieur et en ce qu'en outre un conduit pour l'admission d'un gaz contenant de l'oxygène débouche par l'intermédiaire du dispositif mélangeur dans le tube intérieur.
